# EUROPÄISCHE PATENTSCHRIFT

(11) **EP 2 213 791 B1**
(45) Veröffentlichungstag und Bekanntmachung des Hinweises auf die Patenterteilung: **30.11.2011**
(21) Anmeldenummer: 09151753.2
(22) Anmeldetag: 30.01.2009
(51) Int. Cl.: D21H 17/63, D21H 17/67, D21H 21/16, D21H 27/00, B65D 27/00

(54) **Geschäftsausstattungspapier**
Office paper
Papier d'équipement de magasin

(43) Veröffentlichungstag der Anmeldung: 04.08.2010
(73) Patentinhaber: Büttenpapierfabrik Gmund GmbH & Co. KG, 83703 Gmund am Tegernsee (DE)
(72) Erfinder: Eibach, Herbert, 83666, Waakirchen (DE)
(74) Vertreter: Caspary, Karsten

(56) Entgegenhaltungen:
- EP-A- 1 281 812
- WO-A-03/004770
- JP-A- 1 111 091
- JP-A- 2 169 796
- JP-A- 2008 007 910
- US-B2- 7 217 342

## Beschreibung

Die vorliegende Erfindung betrifft ungestrichenes holzfreies Naturpapier, insbesondere ein mittels Offsetdruck, Tintenstrahldruck oder Laserdruck bedruckbares Geschäftsausstattungspapier. Derartige Geschäftsausstattungspapiere werden universell im privaten und im geschäftlichen Bereich zur Kommunikation und Dokumentation eingesetzt.

Herkömmliche holzfreie Naturpapiere mit Flächengewichten von 80 g/m² bis 170 g/m² weisen eine relativ starke Durchsicht auf. Dies ist z.B. bei Briefpapier im geschäftlichen Verkehr störend und problematisch, denn rückseitig aufgedruckte Texte wie z.B. Allgemeine Geschäftsbedingungen scheinen auf der Vorderseite durch. Auch Briefhüllen oder Briefumschläge haben bei Einsatz von herkömmlichen Naturpapieren eine hohe Transparenz, wodurch der Inhalt sichtbar und teilweise lesbar ist. Als Gegenmaßnahmen, um derartige Nachteile zu überwinden, werden die Briefhüllen auf der Innenseite mit einem Aufdruck versehen oder mit einem deutlich höheren Flächengewicht des Naturpapiers hergestellt, was die Kosten für das Papier und auch häufig für den Versand erhöht.

Eine ähnliche Problematik liegt bei Broschüren mit Einsatz von ungestrichenen holzfreien Naturpapieren im Innenteil vor. Diese müssen vielfach mit einem höheren Flächengewicht, z.B. etwa 150 g/m² bis 170 g/m² hergestellt werden, um das Problem der zu starken Durchsichtigkeit zu beheben. Dies führt jedoch zu Mehrkosten im Papiereinkauf sowie beim Versand.

Allen oben erwähnten Papierprodukten ist gemein, dass sie hohen Anforderungen an die Bedruckbarkeit unterliegen. Nahezu sämtliche in Büros tätige Firmen sowie die meisten Privatleute setzen für die tägliche Arbeit, d.h. für Dokumentation und Kommunikation Tintenstrahl-, Laser-, Offset- oder ähnliche Druckvorrichtungen ein, die schwarzweiß bzw. in Graustufen oder in Farbe drucken können. Dabei werden speziell an die Oberfläche des Papiermaterials hohe Anforderungen gestellt.

Grundsätzlich bestehen im Bereich der Geschäftsausstattungspapiere konträre Anforderungspakete hinsichtlich der verwendeten Druckverfahren:
Für den Einsatz im Offsetdruckbereich ist eine angepasste hohe Feuchte von ca. 6 % (absolut) erforderlich. Eine hohe Oberflächenfestigkeit wird für den Druckvorgang selbst benötigt, speziell für die Farbübertragung in schnell laufenden Druckmaschinen. Die Farbaufnahme selbst muss durch eine definierte Saugfähigkeit bzw. ein definiertes Wegschlagverhalten der Druckfarbe in den Bedruckstoff bzw. das Papier sichergestellt sein.

Bei Kopier-, Laser- und Tintenstrahl-tauglichen Papieren, die üblicherweise DIN A4-Format aufweisen, stehen Tonerhaftung und Druckbild im Vordergrund. Deshalb ist eine geringere Feuchte im Bereich von ca. 3,8 % - 5,6 % absolut nach EN 12281 erforderlich. Die Tonerhaftung wird allgemein durch eine Vorbehandlung der Papieroberfläche (Primern) in Kombination mit einer Masseleimung sichergestellt. Dies setzt die Saugfähigkeit des Produktes und damit die Feuchte deutlich herab.

Dünndruckpapiere (z.B. Bibeldruck-Papiere) müssen trotz geringem Flächengewicht, d.h. kleiner als 50 g/m², eine hohe Opazität aufweisen. Das Druckbild der Rückseite darf beim Betrachten nicht störend durchscheinen. Erreicht wird dies durch den Einsatz spezieller Füllstoffe im Herstellungsprozess wie z.B. Kaolin (Porzellanerde), Stärke, Blanc fixe, Titanweiß (Titandioxid) und Kreide. Ein Verfahren zur Herstellung eines Dünndruckpapiers ist beispielsweise in der EP 1 281 812 B1 beschrieben.

Die Zusammensetzung und Kristallstruktur der Füllstoffe bestimmt Transparenz und Opazität eines Papiers sowie die Farbannahme beim Druck mit wegschlagenden Farben. Für die Tintenfestigkeit hingegen ist Leim notwendig. Füllstoffe können teilweise auch die Eigenschaften der Farbstoffe mit übernehmen. Viele Pigmentfarbstoffe sind z.B. gleichzeitig auch ein effektiver Füllstoff.

Ein Einsatz der bei Dünndruckpapier verwendeten Papierzusammensetzung im Bereich Geschäftsausstattungspapiere (Offset-, Tintenstrahl- und Laserdruck) ist aufgrund der Oberflächenstruktur, Papiergrammatur und Papierfeuchte nicht möglich. Deshalb konnte bisher eine Opazität > 95 % in diesem Einsatzbereich mit ungestrichenen holzfreien Naturpapieren (90-120 g/m²) bisher nicht realisiert werden. Damit erfüllen Papiere wie Dünndruckpapier die notwendigen Anforderungen an Laserdruck/Tonerhaftung nicht und sind somit im Bereich der Geschäftsausstattungen nicht geeignet.

Geht man mit nicht gestrichenen Naturpapieren auf geringe Flächengewichte über, so lassen Druckopazität und Druckbrillanz (Druckglanz) nach und das Durchschlagen der Druckfarbe nimmt zu. Da diese bekannten Papiere keine nachträgliche Beschichtung aufweisen, kann die Opazität nur durch Erhöhung des Füllstoff- oder Holzschliffanteiles im Papier selbst verbessert werden. Dies setzt, wie vorstehend bereits erwähnt, seinerseits die Papierfestigkeit herab. Die Papierfestigkeit wird jedoch nicht nur durch die Art und Behandlung des verwendeten Papierfaserstoffes bestimmt, sondern u.a. auch durch die Gleichmäßigkeit der Papierblattbildung in der Papiererzeugungsmaschine, da bei erhöhter Gleichmäßigkeit Schwachstellen geringerer Festigkeit vermindert werden, die im Endeffekt für das Auslösen eines Abrisses oder Bruches der Papierbahn verantwortlich sind. Eine Ungleichmäßigkeit in der Blattbildung führt allgemein auch zu ungleichmäßiger Druckfarbenaufnahme, wodurch die Geschlossenheit des Druckbildes leidet.

Gestrichene Papiere erfüllen zwar bei ausreichender Strichdicke die angestrebte Opazität von > 95 %. Ihr Einsatz ist jedoch im Bereich der Geschäftsausstattungen nicht möglich, da dies in Optik, Haptik und Anmutung einem klassischen Schreibpapier-Gefühl beim Endanwender widerspricht.

Technisch betrachtet sind die gestrichenen Papiere für die universelle Anwendung im Offset- und A4-Bereich nicht geeignet. Offsetpapiere verlangen wegen der Zügigkeit der Offsetfarben eine hohe Oberflächenfestigkeit. Diese wird erreicht, indem die Pigmente der Streichfarbenrezeptur mit synthetischen Bindern gehärtet und an der Oberfläche gebunden werden. Die Schmelztemperatur dieser Binder liegt in einem für Heißlaser-Einsatz (ca. 180-200°C) kritischen Temperaturbereich. Mögliche Ablöse- oder Migrationserscheinungen schließen deshalb ihren Einsatz in Laserdruckern aus.

Weiterhin weisen gestrichene Papiere eine glattere, das Druckbild besser wiedergebende Oberfläche auf. Nachteilig aus Umweltbelastungsgründen und somit auch für die Wiederaufarbeitung (Recycling) ist der in den Beschichtungsmassen verwendete synthetische Binder in Form einer ausgehärteten Polymerdispersion. Gestrichene Papiere werden bei sehr geringen Flächengewichten durch den geringeren Rohpapieranteil und mitbedingt durch die Verwendung des synthetischen Binders oft sehr lappig, was nachteilig für die Handhabung sein kann.

Es ist daher die Aufgabe der vorliegenden Erfindung, ein ungestrichenes holzfreies Naturpapier bereitzustellen, das als Geschäftsausstattungspapier im Wesentlichen frei von synthetischen oberflächenkritischen Bindemitteln ist, eine im Vergleich zu herkömmlichen Naturpapieren vergleichbare oder bessere Druckqualität und eine ausreichende Steifigkeit und Festigkeit aufweist, um bei hoher Maschinengeschwindigkeit hergestellt und in üblichen (Offset-) Rotationsdruckmaschinen verarbeitet zu werden, und gleichzeitig für den Einsatz als Kopier- oder Druckpapier für Laser- und Tintenstrahldruckverfahren geeignet ist.

Erfindungsgemäß weist ein ungestrichenes holzfreies Naturpapier, das zur Verwendung als Geschäftsausstattungspapier geeignet ist, einen Weißgrad von über 70 %, eine absolute Papierfeuchte von etwa 5,4 % bis 6,0 %, eine Opazität von größer als 95 % bei einem Flächengewicht von ca. 90 g/m² bis ca. 120 g/m², einen beidseitigen Oberflächenveredelungsauftrag von kleiner als 3 g/m², und einen Füllstoffanteil von über 20 % des eingesetzten Rohmaterials auf. Damit wird ein qualitativ hochwertiges, weißes, blickdichtes Geschäftsausstattungspapier bereitgestellt, das den hohen Anforderungen auf diesem Gebiet genügt und auf einem breiten Einsatzgebiet verwendbar ist. Insbesondere zu nennen sind hier die Umweltverträglichkeit bei der Herstellung sowie der Wiederverwendbarkeit (Recycling) und die gleichzeitige Bedruckbarkeit mittels Offset-, Tintenstrahl- und Laserdruck. Durch den Einsatz des erfindungsgemäßen Naturpapiers können im Vergleich zur Verwendung von herkömmlichem Naturpapier Kosten eingespart werden, weil es derzeitig keine Naturpapiere gibt, die die oben genannten vielseitigen Eigenschaften kombinieren.

Bevorzugt weist das ungestrichene holzfreie Naturpapier bei einem Flächengewicht von 90 g/m² bis 135 g/m² eine Opazität von größer als 97 % auf. Mit diesem Grad der Blickdichte wird ein besonders hochwertiges Geschäftausstattungspapier ermöglicht.

Mit besonderem Vorteil ist der beidseitige Oberflächenveredelungsauftrag aus im Wesentlichen organischem Binder (Stärke) aufgebaut und frei von Pigmenten. Damit genügt das erfindungsgemäße Naturpapier den hohen Anforderungen an die Umweltverträglichkeit.

Um die Retention der Füllstoffe zu verbessern kann der Oberflächenveredelungsauftrag zusätzlich ein synthetisches Bindemittel als chemisches Additiv aufweisen. Derartige, auch Cobinder genannte Bindemittel sind dem Fachmann der Papierherstellung bekannt und können bei dem Problem abhelfen, wenn die Teilchengröße der Füllstoffe kleiner als die Maschenweite des Papiermaschinensiebs ist.

Das Material des Füllstoffanteils ist bevorzugt aus Titandioxid (TiO₂), präzipiertem Kalziumcarbonat (PCC), Talkum, Kaolin oder Kalziumcarbonat (CaCO₃) gebildet.

Das erfindungsgemäße Naturpapier eignet sich mit besonderem Vorteil sowohl für Tintenstrahl-, Laser- und Offsetdruck. Bisher galt, dass Naturpapiere mit einer erfindungsgemäßen Opazität entweder für den Offsetdruck oder für den Tintenstrahl- und Laserdruck geeignet waren. Mit der vorliegenden Erfindung wird also ein bisher nicht bekanntes Papierprodukt bereitgestellt, das vielseitig einsetzbar ist.

Bevorzugt kann das erfindungsgemäße ungestrichene holzfreie Naturpapier als Briefhülle mit einem Flächengewicht von 100 g/m² verwendet werden, wobei die Briefhülle im Wesentlichen innendruckfrei ausgebildet ist. Großflächige zusätzliche Innendrucke, die aufgrund einer bisher nicht erreichten Blickdichte notwendig waren, damit Inhalte der in der Briefhülle befindlichen Dokumente unlesbar werden, erübrigen sich dadurch. Dies reduziert den Aufwand bei der Herstellung von blickdichten Briefhüllen erheblich.

Die Erfindung wird nachfolgend ausführlich anhand eines Ausführungsbeispiels beschrieben. Für weitere in Zusammenhang mit der hier beschriebenen Erfindung relevante Merkmale und Eigenschaften sind folgende Prüfmethoden anwendbar bzw. anzuwenden:

**Tabelle 1**

| | |
|---|---|
| Flächenbezogene Masse (Flächengewicht) | DIN EN ISO 536 |
| Glührückstand | DIN 54 370 |
| Rauhigkeit nach Bendtsen | DIN 53 108 |
| Dennison Wachstest DWT | US D2482-66T |
| Opazität | TAPPI 425 |
| Weißgrad | TAPPI 452 |

Alle in dieser Beschreibung angegebenen Mengenanteile und Prozente sind, wenn nicht abweichend gekennzeichnet, als Gewichtsanteile auf ofentrocken (otro) gedachten Feststoff bezogen.

Die Farbe eines Geschäftsausstattungspapier ist in aller Regel weiß. Deshalb wird für das erfindungsgemäße Naturpapier ein Weißgrad von größer als 70 % nach der Norm TAPPI 452 festgesetzt. In einer bevorzugten Ausführungsform der vorliegenden Erfindung beträgt der Weißgrad zwischen 92 % und 94 %.

Als Zellstoffe werden bei dem erfindungsgemäßen holzfreien Naturpapier bevorzugt Eukalyptus als Hauptbestandteil und Nadelhölzer, insbesondere Fichte verwendet. In einer besonders bevorzugten Ausführungsform sind Ausgangsfasern für den Zellstoff zu 100 % Eukalyptus, alternativ kann ein geringer Anteil Fichte hinzukommen, so dass sich eine Verteilung von 80 Anteilen Eukalyptus zu 20 Anteilen Fichte ergibt. Auch andere Pflanzenfasern können als Ausgangsstoff für den Zellstoff zum Einsatz kommen.

Um dem erfindungsgemäßen Papier eine ausreichend hohe Opazität zu verleihen, weist das Papier einen Füllstoffgehalt von > 20 % auf. Dies bedingt, dass die für die Blattbildung eingesetzte Papierstoffsuspension einen entsprechend höheren Füllstoffgehalt aufweisen muss, da ein Teil der Füllstoffe die frisch gebildete Papierbahn mit dem Suspensionswasser durch das Blattbildungssieb verlässt und im Wesentlichen im Kreislauf geführt wird.

Eingesetzte Füllstoffe sind hier hauptsächlich Titandioxid und PCC (präziptiertes Calziumcarbonat), sowie Talkum, Kaoline, Calziumcarbonat und weitere nach Bedarf.

Die Eigenschaften der Füllstoffe sind in der folgenden Tabelle 2 dargestellt:

**Tabelle 2**

| **Physikalische Eigenschaften eingesetzter Füllstoffe** | | | | |
|---|---|---|---|---|
| **Füllstoff** | **Chemische Zusammensetzung** | **Kristallform** | **Weißgrad in %** | **Teilchendurchmesser in mm** |
| Kaolin | Al₄ (OH)₈ [Si₄O₁₀] | hexagonale Plättchen | 70-90 | 0,3-5 |
| Talkum | Mg₃(OH)₂ [Si₄O₁₀] | monokline Lamellen | 70-88 | 0,2-5 |
| Titandioxid | TiO₂ | tetragonal | 97-99 | 0,2-0,5 |
| Calciumcarbonat | CaCO₃ | orthorhombisch | 82-92 | 0,5-5 |
| PCC | CaCO₃ | trikline Nadeln (skalenoedrisch) | 95-98 | 0,2-0,5 |

Die entsprechenden prozentualen Anteile der Füllstoffe sind bei der bevorzugten Ausführungsform des erfindungsgemäßen Naturpapiers:

| | |
|---|---|
| Titandioxid | 27% - 33% |
| PCC | 67% - 69% |
| Talkum | < 1 % |
| Kaoline | > 1 % |
| Calciumcarbonat | > 1 % |

Dabei können die Anteile der Kaoline bzw. des Calciumcarbonats je nach Anforderung als variable Komponenten auch über 1 % liegen. Dies kann bei der Herstellung des erfindungsgemäßen Naturpapiers im Fertigungsprozess eingestellt werden.

Die Einbindung dieser Füllstoffe im Papiergefüge erfordert den Einsatz bestimmter chemischer Hilfsmittel sowie die Anpassung des Papiermaschinensystems. Die nachfolgende Tabelle 3 erläutert mögliche Problemstellungen und deren Lösungsansätze:

**Tabelle 3**

| **Anpassung der Papiermaschine und notwendige Papierhilfsmittel über den Bereich der Massepapierproduktion hinaus** | | |
|---|---|---|
| **Problem** | **Ursache** | **Lösung** |
| Schlechte Retention | Teilchengröße geringer als Maschenweite des PM-Siebs | Fixierung durch chemische Additive an den Fasern (Retentions-und Fixiermittel) |
| Starke abrasive Wirkung auf der Papiermaschine | Härte der Materialien und die Kantigkeit der Körnung | Möglichst feinkörniges Material |
| Verstärkte Neigung zum Stauben | Füllstoffe nicht fest genug an die Fasern gebunden | Verwendung von stärker bindenden Additiven |
| Beeinträchtigung der Papierfestigkeit | Füllstoffe liegen zwischen den Fasern und erschweren den direkten Faser-Faser-Kontakt | Verwendung hochfester Zellstoffe (Armierungszellstoff) Eukalyptus, Sulfatzellstoff |

Bevorzugte chemische Additive als Cobinder bzw. Retentionsmittel kommen beispielsweise die Produkte Basoplast 250D oder Basoplast 265D des Herstellers BASF zum Einsatz. Der Anteilsgrad der chemischen Additive beträgt bevorzugt bis zu 2 %.

Erfindungsgemäß wird das ungestrichene Geschäftsausstattungspapier auf einer Papiermaschine hergestellt, wobei bevorzugt eine Langsiebpapiermaschine zum Einsatz kommt. Die Entwässerung des Faser-Füllstoffgemisches erfolgt in der Siebpartie, wo durch geeignete Retentionsmechanismen ein nasses Vlies erzeugt wird.

In einem folgenden Verfahrensschritt wird in einer Pressenpartie dieser Faservlies mechanisch entwässert. Dieser Vorgang ist in der Papierindustrie hinlänglich bekannt, ebenso wie die anschließende Trocknung der Papierbahn mittels dampfbeheizter Zylinder.

Die erforderliche hohe Oberflächenfestigkeit macht eine Oberflächenveredelung nötig. Diese erfolgt in der Papiermaschine über eine Leimpresse oder Filmpresse. Es wird hier ein pigmentfreier Oberflächenauftrag überwiegend organischer Binder (Stärke) in einem Auftragsgewicht von unterhalb 3 g/m² je Seite aufgebracht. Es ist anzumerken, dass man in der Papierherstellung bei einem derart geringen Oberflächenauftrag noch nicht von einem Strich spricht. Deshalb ist das erfindungsgemäße Naturpapier nach üblichem Standard als ungestrichen zu bezeichnen. Ohnehin wird bei einem pigmentfreien Oberflächenauftrag von einem Naturpapier gesprochen.

Als Cobinder kann in geringem Umfang ein speziell für die angestrebte Laser- und Tintenstrahltauglichkeit ausgewiesenes synthetisches Bindemittel (Primer) zum Einsatz kommen. Dieses wird dem beschriebenen Stärkeauftrag beigemischt und stellt letztendlich z.B. die Tonerhaftung beim Laserdruck sicher.

Das erfindungsgemäße blickdichte ungestrichene Geschäftsausstattungspapier ist äußerst umweltfreundlich, weil es als Naturpapier ohne Nassverfestiger hergestellt wird und ein Wiederauflösen im Recyclingprozess bei geringen Energieeinträgen ermöglicht.

Die technische Charakteristik des erfindungsgemäßen ungestrichenen Naturpapiers mit unterschiedlichen Flächengewichten ist in der nachfolgenden Tabelle 4 dargestellt:

**Tabelle 4**

| **blickdichtes, ungestrichenes Geschäftsausstattungspapier** | | **90g/m²** | **100g/m²** | **135g/m²** | **260g/m²** | **330g/m²** |
|---|---|---|---|---|---|---|
| DIN EN ISO 536 | flächenbezogene Masse, g/m² | 87 - 93 | 97 - 103 | 132 - 138 | 252 - 268 | 320 - 340 |
| DIN EN 20534 | Dicke, µm | 105 - 125 | 110 - 130 | 150 - 180 | 280 - 320 | 380 - 420 |
| DIN EN 20534 | spezifisches Volumen, cm³/g | 1,1 - 1,3 | 1,1 - 1,3 | 1,1- 1,3 | 1,1 - 1,3 | 1,1 - 1,3 |
| | Füllstoffanteil, % | > 20 | > 20 | > 20 | > 20 | > 20 |
| DIN EN ISO 1924-2 | Zugversuch Reißmeter längs, m | > 6.500 | > 6.500 | > 5.500 | > 5.000 | > 5.000 |
| | Reißmeter quer, m | > 3.000 | > 3.000 | > 2.500 | > 2.000 | > 2.000 |
| DIN EN 21974 | Durchreißversuch nach Elmendorf Mittelwert, längs und quer, mN | >600 | >600 | >850 | >1000 | >1200 |
| US D2482 - 66T | Dennison Wachstest | 16/16 | 16/16 | 16/16 | 16/16 | 16/16 |
| DIN EN 20535 | Wasseraufnahme nach Cobb, g/m² | 25 - 40 | 25 - 40 | 25 - 40 | 25 - 40 | 25 - 40 |
| DIN 53108 | Rauhigkeit nach Bendtsen, ml/min | 100 - 350 | 100 - 350 | 100 - 350 | 100 - 350 | 100 - 350 |
| DIN 53124 | pH-Wert | ~9 | ~9 | ~9 | ~9 | ~9 |
| TAPPI 425 | Opazität, % | > 97 | > 97 | > 98 | > 99 | > 99 |
| | relative Feuchte, 96 | 40 ± 5 | 40 ± 5 | 40 ± 5 | 40 ± 5 | 40 ± 5 |
| DIN 53126 | Beschreibbarkeit mit Tinte | beschreibbar | beschreibbar | beschreibbar | beschreibbar | beschreibbar |
| | Bedruckbarkeit Inkjet und Laser | (Text und Grafik) | | | | |

Mit dem erfindungsgemäßen ungestrichenen holzfreien Naturpapier wurde ein Geschäftsausstattungspapier bereitgestellt, das als im Wesentlichen frei von synthetischen oberflächenkritischen Bindemitteln ist, eine im Vergleich zu herkömmlichen Naturpapieren vergleichbare oder bessere Druckqualität und eine ausreichende Steifigkeit und Festigkeit aufweist, um bei hoher Maschinengeschwindigkeit hergestellt und in üblichen (Offset-) Rotationsdruckmaschinen verarbeitet zu werden, und gleichzeitig für den Einsatz als Kopier- oder Druckpapier für Laser- und Tintenstrahldruckverfahren geeignet ist.

## Patentansprüche

1. Ungestrichenes holzfreies Naturpapier, das zur Verwendung als Geschäftsausstattungspapier geeignet ist, mit
- einem Weißgrad von über 70 %,
- einer absoluten Papierfeuchte von etwa 5,4 % bis 6,0 %,
- einer Opazität von größer als 95 % bei einem Flächengewicht von ca. 90 g/m² bis ca. 120 g/m²,
- einem beidseitigen Oberflächenveredelungsauftrag von kleiner als 3 g/m², und
- einem Füllstoffanteil von über 20 % des eingesetzten Rohmaterials.

2. Ungestrichenes holzfreies Naturpapier nach Anspruch 1, **dadurch gekennzeichnet, dass** es bei einem Flächengewicht von 90 g/m² bis 135 g/m² eine Opazität von größer als 97 % aufweist.

3. Ungestrichenes holzfreies Naturpapier nach der Anspruch 1 oder 2, **dadurch gekennzeichnet, dass** der beidseitige Oberflächenveredelungsauftrag aus im Wesentlichen organischem Binder (Stärke) aufgebaut ist und frei von Pigmenten ist.

4. Ungestrichenes holzfreies Naturpapier nach einem der vorhergehenden Ansprüche, **dadurch gekennzeichnet, dass** der Oberflächenveredelungsauftrag zusätzlich ein synthetisches Bindemittel als chemisches Additiv aufweist.

5. Ungestrichenes holzfreies Naturpapier nach einem der vorhergehenden Ansprüche, **dadurch gekennzeichnet, dass** das Material des Füllstoffanteils aus Titandioxid (TiO₂), präzipiertem Kalziumcarbonat (PCC), Talkum, Kaolin oder Kalziumcarbonat (CaCO₃) gebildet ist.

6. Ungestrichenes holzfreies Naturpapier nach einem der vorhergehenden Ansprüche, **dadurch gekennzeichnet, dass** es sich sowohl für Tintenstrahl-, Laser- und Offsetdruck eignet.

7. Briefhülle enthaltend ein ungestrichenes holzfreies Naturpapier nach einem der Ansprüche 1 bis 6, **gekennzeichnet durch** ein Flächengewicht von 100 g/m², wobei die Briefhülle im Wesentlichen innendruckfrei ausgebildet ist.

## Claims

1. Uncoated wood-free paper which is suitable for use as office paper, having
- a whiteness of over 70 %,
- an absolute paper moisture of approximately 5.4 % to 6.0 %,
- an opacity of greater than 95 % at a grammage of approximately 90 g/m² to approximately 120g/m²,
- a surface-finishing application on both sides of less than 3 g/m², and
- a filler portion of over 20 % of the raw materials used.

2. Uncoated wood-free paper according to claim 1, **characterised in that** it has an opacity of greater that 97 % at a grammage of 90 g/m² to 135 g/m².

3. Uncoated wood-free paper according to either claim 1 or claim 2, **characterised in that** the surface-finishing application on both sides is composed of substantially organic binders (starch) and is free from pigments.

4. Uncoated wood-free paper according to any one of the preceding claims, **characterised in that** the surface-finishing application additionally comprises a synthetic binder as a chemical additive.

5. Uncoated wood-free paper according to any one of the preceding claims, **characterised in that** the material of the filler portion is formed from titanium dioxide (TiO₂), precipitated calcium carbonate (PCC), talcum, kaolin or calcium carbonate (CaCO₃).

6. Uncoated wood-free paper according to any one of the preceding claims, **characterised in that** it is suited for ink-jet, laser and offset printing.

7. Envelope comprising an uncoated wood-free paper according to any one of claims 1 to 6, **characterised by** a grammage of 100 g/m², the envelope being formed substantially free from internal pressure.

## Revendications

1. Papier naturel sans bois non-couché, qui se prête à l'utilisation en tant que papier d'affaires, présentant
- un degré de blanc de plus de 70%,
- une humidité de papier absolue d'environ 5,4 % à 6,0 %,
- une opacité de plus de 95 % pour un grammage d'environ 90 g/m² à environ 120 g/m²,
- une couche d'affinage superficielle bilatérale de moins de 3 g/m², et
- une fraction de charge de plus de 20 % du matériau brut utilisé.

2. Papier naturel sans bois non-couché suivant la revendication 1, **caractérisé en ce qu'**il présente une opacité de plus de 97 % pour un grammage de 90 g/m² à 135 g/m².

3. Papier naturel sans bois non-couché suivant l'une des revendications 1 et 2, **caractérisé en ce que** la couche d'affinage superficielle bilatérale est constituée de liantes essentiellement organiques (amidon) et est exempte de pigmentes.

4. Papier naturel sans bois non-couché suivant l'une des revendications précédentes, **caractérisé en ce que** la couche d'affinage superficielle bilatérale présente en supplément un liant synthétique en tant qu'additif chimique.

5. Papier naturel sans bois non-couché suivant l'une des revendications précédentes, **caractérisé en ce que** la matière de la fraction de charge est formée de dioxyde de titane (TiO₂), de carbonate de calcium précipité (PCC), de talc, de kaolin ou de carbonate de calcium (CaCO₃).

6. Papier naturel sans bois non-couché suivant l'une des revendications précédentes, **caractérisé en ce qu'**il se prête aussi bien à l'impression au jet d'encre, laser et offset.

7. Enveloppe de lettre contenant un papier naturel sans bois non-couché suivant l'une des revendications 1 à 6, **caractérisée par** un grammage de 100 g/m², l'enveloppe de lettre étant réalisée essentiellement sans impression intérieure.
